# FASCICULE DE BREVET EUROPEEN

(11) **EP 1 595 620 B1**
(45) Date de publication et mention de la délivrance du brevet: **20.07.2011**
(21) Numéro de dépôt: 05103958.4
(22) Date de dépôt: 11.05.2005
(51) Int. Cl.: B22C 9/04

(54) **Procédé de fonderie à cire perdue**
Verlorene Form Giessverfahren
Broken mould moulding method

(30) Priorité: 12.05.2004 FR 0405143
(43) Date de publication de la demande: 16.11.2005
(73) Titulaire: SNECMA, 75015 Paris (FR)
(72) Inventeur: Biramben, Arnaud, 75012, Paris (FR); Calero, Patrick, 95180, Menucourt (FR); Chevalier, Patrick, 95110, Sannois (FR); Husson, Jean-Christophe, 91940, Les Ulis (FR); Marty, Christian, 92100, Boulogne Billancourt (FR); Ragot, Patrice, 95550, Bessancourt (FR); Richard, Pierre, 95150, Taverny (FR); Truelle, Franck, 95100, Argenteuil (FR); Valente, Isabelle, 92150, Suresnes (FR)
(74) Mandataire: David, Daniel

(56) Documents cités:
- EP-A- 0 399 727
- WO-A-01/45876
- US-A- 3 859 153
- US-A- 5 618 633

## Description

La présente invention porte sur la fabrication de pièces telles que des aubages métalliques à géométries complexes selon la technique connue sous le nom de fonderie à cire perdue.

Pour la fabrication des aubages de turboréacteurs, tels que les pièces de rotors ou de stators, ou bien des pièces de structure selon cette technique, on en réalise d'abord un modèle en cire ou autre matériau équivalent facilement éliminable par la suite. Le cas échéant on regroupe plusieurs modèles en une grappe. On confectionne autour de ce modèle un moule céramique par trempage dans une première barbotine pour former une première couche de matière au contact de sa surface. On sable la surface de cette couche afin de la renforcer et de faciliter l'accrochage de la couche suivante, et on sèche l'ensemble : ce qui constitue respectivement les opérations de stuccage et de séchage. On répète ensuite l'opération de trempage dans des barbotines de compositions éventuellement différentes, opération toujours associée aux opérations successives de stuccage et de séchage. On réalise ainsi une carapace céramique constituée d'une pluralité de couches. Les barbotines sont composées de particules de matériaux céramiques, notamment une farine, tel que l'alumine, la mullite, le zircon ou autre, avec un liant colloïdal minéral et des adjuvants le cas échéant en fonction de la rhéologie souhaitée. Ces adjuvants permettent de maîtriser et de stabiliser les caractéristiques des différents types de couches, tout en s'affranchissant des effets des différentes caractéristiques physico-chimiques des matières premières constituant les barbotines. Il peut s'agir d'un agent mouillant, d'un fluidifiant ou d'un texturant en fonction, pour ce dernier, de l'épaisseur désirée pour le dépôt.

On procède ensuite au décirage du moule carapace, qui est une opération par laquelle on élimine le matériau constituant le modèle d'origine. Après élimination du modèle, on obtient un moule céramique dont la cavité reproduit tous les détails du modèle. Le moule subit ensuite un traitement thermique à haute température ou « cuisson », qui lui confère les propriétés mécaniques nécessaires.

Le moule carapace est ainsi prêt pour la fabrication de la pièce métallique par coulée. Après contrôle de l'intégrité interne et externe du moule carapace, l'étape suivante consiste à couler un métal en fusion dans la cavité du moule puis à le solidifier. Dans le domaine de la fonderie à cire perdue on distingue actuellement plusieurs techniques de solidification, donc plusieurs techniques de coulée, selon la nature de l'alliage et les propriétés attendues de la pièce résultant de la coulée. Il peut s'agir de solidification dirigée à structure colonnaire (DS), de solidification dirigée à structure monocristalline (SX) ou de solidification équiaxe (EX) respectivement. Les deux premières familles de pièces concernent des superalliages pour pièces soumises à de fortes contraintes tant thermiques que mécaniques dans le turboréacteur, comme les aubes de turbines HP.

Après coulée de l'alliage, on casse la carapace par une opération de décochage, et on parachève la fabrication de la pièce métallique.

Des procédés de réalisation de moules carapaces sont notamment décrits dans les documents publiés sous les références US5618633 et EP0399727, qui divulguent différents types de barbotine.

Lors de l'étape de moulage, plusieurs types de carapaces peuvent être réalisés au travers de plusieurs procédés. Chaque carapace doit posséder des propriétés spécifiques qui permettent d'assurer le type de solidification désiré. Par exemple, pour la solidification équiaxe, plusieurs procédés différents peuvent être mis en oeuvre, l'un utilisant un liant silicate d'éthyle, un autre utilisant un liant silice colloïdale. Pour la solidification dirigée, les carapaces peuvent être réalisées à partir de charges différentes, à base silico-alumineuse, silice-zircon ou silice.

Dans un but de simplification et d'uniformisation des procédés mis en oeuvre, il existe un besoin pour une carapace à structure dite « unique » dont les propriétés lui permettraient d'être utilisée dans les différents cas de solidification.

D'autre part, pour des raisons de respect des normes environnementales et de coûts, il existe aussi un besoin d'éviter l'emploi de liants à base alcool tel que le silicate d'éthyle.

Pour des raisons de coûts de rejet, il est aussi souhaitable de mettre au point une structure de carapace ne comprenant pas de zircon. Ce matériau, même faiblement radio-actif, nécessite en effet l'établissement de procédures de traitement des déchets très contraignantes industriellement et financièrement.

L'invention parvient à ces objectifs avec le procédé suivant.

Le procédé de fabrication de moule carapace céramique à plusieurs couches, dont au moins une couche de contact, une couche intermédiaire et plusieurs couches de renfort à partir d'un modèle en cire ou autre matériau semblable, consiste à réaliser les opérations suivantes :
trempage dans une première barbotine contenant des particules céramiques et un liant, dépôt de particules de sable sur la couche et à sécher ladite couche, de manière à former la couche de contact,
trempage dans une deuxième barbotine contenant des particules céramiques, un liant, dépôt de particules de sable sur ladite couche et à sécher celle-ci, de manière à former la couche intermédiaire
trempage dans au moins une troisième barbotine contenant des particules céramiques, un liant, dépôt de particules de sable sur ladite couche, à sécher celle-ci, de manière à former une couche de renfort, On répète la formation de couches de renfort jusqu'à obtenir une épaisseur de moule carapace définie.

Conformément à l'invention le procédé est caractérisé par le fait que les particules céramique des barbotines comprennent un oxyde réfractaire ou un mélange d'oxydes réfractaires sans zircon, aucune des couches ne comportant de zircon de sorte que le moule carapace ne soit pas, même faiblement, radioactif.

De préférence la barbotine pour la formation des couches de renfort est beaucoup plus fluide que la deuxième barbotine.

On a constaté qu'un moule carapace présentant cette composition et cette structure, à la couche de contact près, pouvait être conçu pour être commun à tous les types de pièces coulées selon les techniques rapportées plus haut. On peut ainsi avantageusement ajuster les propriétés mécaniques du moule, en particulier, sa sensibilité aux chocs thermiques, pour satisfaire aux conditions de coulée répondant aux contraintes des différents procédés de solidification (EX, DS ou SX).

De préférence et pour satisfaire aux contraintes économiques et environnementales, le liant pour les différentes barbotines est une solution colloïdale minérale telle que la silice colloïdale. De même pour satisfaire aux contraintes économiques liées aux rejets, les grains de stucco pour les couches de contact, intermédiaire et de renfort sont constitués à partir de grains de mullite et non de zircon.

Afm de maîtriser la porosité du moule, et de ce fait maîtriser la sensibilité de la carapace aux chocs thermiques, les opérations de stuccage sont réalisées avec des grains de stucco couvrant une gamme granulométrique comprise entre 80 et 1000 microns. Par ailleurs, le stucco est appliqué de préférence par saupoudrage pour les premières couches, et est appliqué de préférence par lit fluidisé, pour les couches à partir de la quatrième. On applique le stucco automatiquement, de sorte que les mouvements du robot permettent de réaliser un moule carapace présentant une porosité après cuisson, comprise entre 20 et 35%. Plus la carapace est poreuse, plus on diminue sa sensibilité aux chocs thermiques tels que ceux produits lors des différents types de coulées.

En particulier, pour pouvoir être appliqué à deux modes distincts de solidification, le cycle de cuisson du moule comprend un chauffage jusqu'à une température comprise entre 1000 et 1150°C, de préférence entre 1030°C et 1070°C.

Il suffit d'adapter seulement la couche de contact au mode de solidification. Ainsi la première barbotine peut être formée à partir de farines de mullite et d'alumine sans zircon, avec ou sans germinant.

Dans un cas particulier, pour des solidifications de types DS ou SX, la couche de contact est composée majoritairement de farine de mullite en quantité comprise entre 40 et 80% en poids, éventuellement de farine d'alumine, un liant à base de silice colloïdale, et des adjuvants organiques.

Dans le cas particulier de la solidification équiaxe, la couche de contact est composée d'un mélange de farines d'alumine et de mullite en quantités respectivement comprises entre 40 et 80% en poids et entre 2 et 30% en poids, le reste comprenant un liant à base de silice colloïdale, un germinant, et des adjuvants organiques.

Conformément à une autre caractéristiques, les deuxième et troisième barbotines sont communes à tout procédé de solidification, et comprennent un mélange de farines d'alumine et de mullite en quantité comprise entre 45 et 95% en poids, et des grains de mullite en quantité comprise entre 0 et 25% en poids.

La structure de moule ainsi définie trouve, indifféremment, une utilisation
pour la fabrication d'une pièce avec solidification de type dirigé à structure colonnaire, la couche de contact étant formée majoritairement à partir d'une farine de mullite,
pour la fabrication d'une pièce avec solidification de type dirigé à structure monocristalline, la couche de contact étant formée majoritairement à partir d'une farine de mullite ou bien
pour la fabrication d'une pièce avec solidification de type équiaxe, la couche de contact étant formée à partir d'un mélange de farine d'alumine et de mullite.

L'invention porte aussi sur un procédé de fabrication de pièces par coulée de métal en fusion selon lequel, quel que soit le type de solidification, dirigée à structure colonnaire, dirigée à structure monocristalline ou équiaxe, on utilise des moules présentant un squelette de carapaces commun : couche intermédiaire et couche de renfort communes.

L'invention porte aussi sur une installation pour la fabrication de pièces par coulée d'un métal en fusion dans un moule carapace comprenant un poste de fabrication de moules et des postes de coulée pour des solidifications différentes, lesdits postes étant alimentés avec des moules présentant des couches de renfort identiques.

On décrit ci-après le procédé plus en détail.

Le procédé de fabrication des moules carapaces permettant une utilisation commune à tous types de pièces comprend une première étape de fabrication du modèle en cire ou en un autre matériau équivalent connu dans le domaine. Le plus généralement connu est la cire. Selon le type de pièce, on peut regrouper les modèles en grappe de manière à pouvoir en fabriquer plusieurs simultanément. Les modèles sont façonnés aux dimensions des pièces définitives, au retrait près des alliages.

Les étapes de fabrication de la carapace sont de préférence menées par un robot dont les mouvements sont communs à tous types de pièces, programmés pour avoir une action optimale sur la qualité des dépôts réalisés, et pour s'affranchir de l'aspect géométrique des différents aubages.

On prépare parallèlement des barbotines dans lesquelles on trempe successivement les modèles ou la grappe pour effectuer un dépôt de matière céramique.

On distingue une première barbotine pour la solidification EQX.

Elle comprend en pourcentage pondéral :
- un mélange de farines d'alumine (40 - 80%) et de mullite (2 - 30%) ;
- un germinant, aluminate de cobalt (0 - 10%) ;
- un liant silice colloïdale (18 - 30%) ;
- de l'eau (0 - 5%) ;
- trois adjuvants : agents mouillant, fluidifiant et texturant ;

Pour la solidification dirigée à structure colonnaire ou monocristalline, la composition de la première barbotine en pourcentage pondéral est la suivante :
- un mélange de farines d'alumine (2 - 30%) et de mullite (40 - 80%) ;
- un liant silice colloïdale (18 - 30%) ;
- de l'eau (0-5%) ;
- trois adjuvants : agents mouillant, fluidifiant et texturant ;

La deuxième barbotine intermédiaire, commune à tous types de solidification, comprend en pourcentage pondéral les composants suivants :
- un mélange de farines d'alumine (50 - 75%) et de mullite (5 - 20%) ;
- un liant silice colloïdale (20 - 30%) ;
- de l'eau (0 - 5%) ;
- trois adjuvants : agents mouillant, fluidifiant et texturant ;

La troisième barbotine de renfort, commune à tous types de solidification, comprend les composants suivants en pourcentage pondéral :
- un mélange de farines d'alumine (30 - 45%) et de mullite (15 - 30%) ;
- des grains de Mullite (14 - 24%) ;
- un liant silice colloïdale (10 - 20%) ;
- de l'eau (5 - 15%) ;
- quatre adjuvants : agents mouillant, fluidifiant, texturant et de frittage ;

Les 3 premiers adjuvants ont respectivement les fonctions suivantes :
- Le fluidifiant permet d'obtenir plus rapidement la rhéologie désirée lors de la fabrication de la couche. Il agit en tant que dispersant. Il peut appartenir à la famille des acides aminés, à la gamme des polyacrylates d'ammonium, ou à la famille des tri - acides carboxyliques à groupements alcools ;
- Le mouillant permet de faciliter le nappage de la couche lors du trempé. Il peut appartenir à la famille des alcools gras poly - alkylènes, ou alcools alkoxylates ;
- Le texturant permet d'optimiser la rhéologie de la couche afin d'obtenir des dépôts adaptés. Il peut appartenir à la famille des polymères de l'oxyde d'éthylène, des gommes de xanthane, ou des gommes de guar ;

Pour la couche N°1, de contact, une fois le modèle retiré de la première barbotine après une phase d'immersion, le modèle recouvert subit une phase d'égouttage puis de nappage. Puis, on applique des grains de stucco par saupoudrage afin de ne pas perturber la fine couche de contact. Pour l'opération de stuccage, on utilise de la mullite dont la granulométrie dans cette première couche est fine. Elle est comprise entre 80 et 250 microns. L'état de surface des pièces en final en dépend en partie.

On sèche la couche N°1.

On procède ensuite au trempé dans une seconde barbotine pour former une couche N°2, dite intermédiaire. La composition est la même quel que soit le mode de solidification adopté.

Comme précédemment, on dépose un stucco par saupoudrage, et on sèche. Pour l'opération de stuccage, on utilise de la mullite dont la granulométrie est moyenne. Elle peut être comprise entre 120 et 1000 microns. L'état de porosité des carapaces en final en dépend en partie.

On trempe ensuite le modèle dans une troisième barbotine pour former la couche N°3 qui est la première couche dite de renfort.

On applique ensuite le stucco identique à la couche N°2 par saupoudrage, et on sèche. On répète les opérations de trempage dans la troisième barbotine, de stuccage et de séchage pour former les couches « de renfort ». Pour ces couches de renfort, le stuccage s'effectue par lit fluidisé.

Pour la dernière couche, on procède à une opération de glaçage qui ne comprend pas d'opération de stuccage.
La carapace en final peut être constituée de 5 à 12 couches.

Les trempés pour les différentes couches sont effectués de manières différentes et sont adaptés afin d'obtenir une répartition homogène des épaisseurs et d'éviter la formation de bulles, notamment dans les zones d'enfermées.

Les programmes de trempés sont optimisés pour chaque type de couche, afin de s'affranchir de l'aspect géométrique des différents types de pièces, et sont donc communs à toutes références.

La gamme de séchage intercouche est optimisée pour chaque type de couche, afin de s'affranchir de l'aspect géométrique des différents types de pièces. La gamme est donc commune. La gamme permet en effet pour chaque type de couche, un séchage de moules à géométries aussi différentes que des aubes mobiles, des distributeurs, ou bien des pièces de structure.

On procède à un séchage final après la formation de la dernière couche, commun à tous types de pièces.

Le cycle de cuisson des moules est le même pour tous les types de solidification, et s'affranchit donc aussi du type de pièce. Il comprend une phase de montée en température, un palier à la température de cuisson et une phase de refroidissement. Le cycle de cuisson est choisi pour optimiser les propriétés mécaniques des carapaces de manière à permettre les manipulations à froid sans risques de casses, et de manière à minimiser la sensibilité aux chocs thermiques pouvant être générés lors des différentes étapes de coulées.

On constate, que l'on peut réaliser une cuisson unique au lieu des deux types de cuisson qui étaient réalisées auparavant pour préparer les carapaces EQX, DS et SX aux différents modes de coulée.

## Revendications

1. Procédé de fabrication de moule carapace céramique à plusieurs couches dont au moins une couche de contact, une couche intermédiaire et plusieurs couches de renfort à partir d'un modèle de la pièce à fabriquer, en cire ou autre matériau semblable, consistant à réaliser les opérations successives suivantes :
trempage dans une première barbotine contenant des particules céramiques et un liant, dépôt de particules de sable sur ladite couche et séchage de celle-ci, de manière à former la couche de contact.
trempage dans une deuxième barbotine contenant des particules céramiques, et un liant, dépôt de particules de sable sur ladite couche intermédiaire, et séchage de celle-ci, de manière à former la couche intermédiaire,
trempage dans au moins une troisième barbotine contenant des particules céramiques, et un liant, dépôt de particules de sable sur ladite couche,
séchage de celle-ci, de manière à former une couche de renfort, la formation de couches de renfort étant répétée jusqu'à obtenir une épaisseur de moule carapace définie,
**caractérisé par le fait que** les particules céramiques des barbotines comprennent un oxyde réfractaire ou un mélange d'oxydes réfractaires sans zircon, aucune des couches ne comportant de zircon de sorte que le moule carapace ne soit pas, même faiblement, radioactif.

2. Procédé selon la revendication 1 selon lequel l'oxyde réfractaire est la mullite ou l'alumine.

3. Procédé selon la revendication 1 ou 2 selon lequel les liants pour les différentes barbotines sont à base de solutions colloïdales minérales, en particulier la silice colloïdale.

4. Procédé selon les revendications 1, 2 ou 3 selon lequel lesdites particules de sable sont constituées de grains d'oxydes réfractaires sans zircon, en particulier de grains de mullite.

5. Procédé selon la revendication 4 selon lequel les grains ont une granulométrie comprise entre 80 et 1000 microns.

6. Procédé selon la revendication 4 ou 5 selon lequel pour certaines couches les particules de sable sont appliquées par saupoudrage, de préférence pour les trois premières couches.

7. Procédé selon la revendication 4, 5 et 6 selon lequel pour certaines couches les particules de sable sont appliquées par lit fluidisé, de préférence pour les couches à partir de la quatrième.

8. Procédé selon l'une des revendications 4 à 7 selon lequel les particules de sable sont appliquées de manière que la carapace présente une porosité après cuisson comprise entre 20 et 35%.

9. Procédé selon la revendication 1 selon lequel le séchage entre deux couches successives est réalisé selon la même gamme quelles que soient la pièce et sa géométrie.

10. Procédé selon la revendication 1 selon lequel le trempage est effectué par robot, programmé de façon que les mouvements du robot soient les mêmes quelle que soit la géométrie de la pièce.

11. Procédé selon l'une des revendications précédentes selon lequel le dépôt des particules de sable sur le moule est réalisé automatiquement par robot de sorte que les mouvements du robot soient les mêmes quelle que soit la géométrie de la pièce.

12. Procédé selon l'une des revendications précédentes selon lequel le cycle de cuisson du moule carapace final est unique quelle que soit la pièce et comprend un chauffage jusqu'à une température comprise entre 1000 et 1150°C, de préférence entre 1030 et 1070°C.

13. Procédé selon l'une des revendications précédentes selon lequel la première barbotine a une composition en alumine et en mullite différente selon que le procédé de fabrication de la pièce est à solidification dirigée ou équiaxe.

14. Procédé selon l'une des revendications précédentes selon lequel les deuxième et troisième barbotines comprennent un mélange de farines d'alumine et de mullite et de grains de mullite, et sont communes à tout procédé de solidification dirigée ou équiaxe.

15. Procédé selon la revendication 13 selon lequel la première barbotine pour une solidification dirigée, comprend majoritairement de la farine de mullite, en quantité comprise entre 40 et 80% en poids, éventuellement de la farine d'alumine, un liant à base de silice colloïdale, et des adjuvants organiques.

16. Procédé selon la revendication 13 selon lequel la première barbotine pour une solidification équiaxe, comprend un mélange de farines d'alumine et de mullite en quantités respectivement comprises entre 40 et 80% en poids et entre 2 et 30% en poids, un liant à base de silice colloïdale, un germinant, et des adjuvants organiques.

17. Procédé selon la revendication 14 selon lequel les deuxième et troisième barbotines, sont communes à tous procédés de solidification, et comprennent un mélange de farines d'alumine et de mullite en quantité comprise entre 45 et 95% en poids, et des grains de mullite en quantité comprise entre 0 et 25% en poids.

## Claims

1. Method for producing a ceramic shell mould having a plurality of layers, including at least one contact layer, one intermediate layer and a plurality of reinforcement layers, from a model of the part to be produced, the model being made of wax or another similar material, consisting in carrying out the following successive operations:
dipping in a first slip containing ceramic particles and a binder, depositing sand particles on said layer and drying it so as to form the contact layer,
dipping in a second slip containing ceramic particles and a binder, depositing sand particles on said intermediate layer and drying it so as to form the intermediate layer,
dipping in at least a third slip containing ceramic particles and a binder, depositing sand particles on said layer and drying it so as to form a reinforcement layer, the formation of reinforcement layers being repeated until a defined thickness of the shell mould is obtained,
**characterised by** the fact that the ceramic particles of the slips comprise a refractory oxide or
a mixture of refractory oxides without zircon, none of the layers comprising zircon, in such a way that the shell mould is not even slightly radioactive.

2. Method according to claim 1, wherein the refractory oxide is mullite or alumina.

3. Method according to either claim 1 or claim 2, wherein the binders for the different slips are based on mineral colloidal solutions, in particular colloidal silica.

4. Method according to claim 1, 2 or 3, wherein said sand particles consist of refractory oxide grains without zircon, in particular mullite grains.

5. Method according to claim 4, wherein the grains have a grain size of between 80 and 1000 microns.

6. Method according to either claim 4 or claim 5, wherein for certain layers, preferably the first three layers, the sand particles are applied by dusting.

7. Method according to claims 4, 5 and 6, wherein for certain layers, preferably from the fourth layer onwards, the sand particles are applied by means of a fluidised bed.

8. Method according to any one of claims 4 to 7, wherein the sand particles are applied in such a way that the shell has a porosity of between 20 and 35 % after firing.

9. Method according to claim 1, wherein drying between two successive layers is carried out according to the same route sheet, regardless of the type of part and the shape thereof.

10. Method according to claim 1, wherein the dipping is carried out by a robot which is programmed in such a way that the movements of said robot are the same regardless of the shape of the part.

11. Method according to any one of the preceding claims, wherein the sand particles are deposited on the mould automatically by a robot, in such a way that the movements of said robot are the same regardless of the shape of the part.

12. Method according to any one of the preceding claims, wherein the firing cycle of the final shell mould is the same regardless of the type of part and comprises heating to a temperature between 1000 and 1150 °C, preferably between 1030 and 1070 °C.

13. Method according to any one of the preceding claims, wherein the first slip has an alumina and mullite composition which differs depending on whether the part is produced by a directional solidification method or an equiaxed solidification method.

14. Method according to any one of the preceding claims, wherein the second and third slips comprise a mixture of alumina filler and mullite filler and mullite grains, and are common to all directional solidification and equiaxed solidification methods.

15. Method according to claim 13, wherein the first slip for directional solidification comprises predominantly mullite filler, in an amount between 40 and 80 % by weight, optionally alumina filler, a binder based on colloidal silica and organic additives.

16. Method according to claim 13, wherein the first slip for equiaxed solidification comprises a mixture of alumina filler and mullite filler, in amounts between 40 and 80 % by weight and between 2 and 30 % by weight respectively, a binder based on colloidal silica, a nucleating agent and organic additives.

17. Method according to claim 14, wherein the second and third slips are common to all solidification methods and comprise a mixture of alumina filler and mullite filler in an amount between 45 and 95 % by weight and mullite grains in an amount between 0 and 25 % by weight.

## Patentansprüche

1. Verfahren zur Herstellung einer keramischen Maskenform mit mehreren Schichten, darunter mindestens eine Kontaktschicht, eine Zwischenschicht und mehrere Verstärkungsschichten, ausgehend von einem Modell des herzustellenden Bauteils aus Wachs oder einem anderen ähnlichen Material, das darin besteht, die folgenden aufeinanderfolgenden Vorgänge durchzuführen:
Eintauchen in einen ersten Schlamm, der Keramikpartikel und ein Bindemittel enthält, Aufbringen von Sandpartikeln auf die Schicht und deren Trocknen, um die Kontaktschicht zu formen,
Eintauchen in einen zweiten Schlamm, der Keramikpartikel und ein Bindemittel enthält, Aufbringen von Sandpartikeln auf die Schicht und deren Trocknen, um die Zwischenschicht zu formen,
Eintauchen in mindestens einen dritten Schlamm, der Keramikpartikel und ein Bindemittel enthält, Aufbringen von Sandpartikeln auf die Schicht, deren Trocknen, um eine Verstärkungsschicht zu formen, wobei das Formen von Verstärkungsschichten wiederholt wird, bis eine festgelegte Maskenformdicke erhalten wird,
**dadurch gekennzeichnet, dass** die Keramikpartikel der Schlämme ein feuerfestes Oxid oder eine Mischung aus feuerfesten Oxiden ohne Zirkon enthalten, wobei keine der Schichten Zirkon enthält, damit die Maskenform nicht einmal geringfügig radioaktiv ist.

2. Verfahren nach Anspruch 1, gemäß dem das feuerfeste Oxid Mullit oder Aluminiumoxid ist.

3. Verfahren nach Anspruch 1 oder 2, gemäß dem die Bindemittel für die verschiedenen Schlämme auf der Basis von mineralischen kolloidalen Lösungen sind, insbesondere kolloidalem Siliciumdioxid.

4. Verfahren nach den Ansprüchen 1, 2 oder 3, gemäß dem die Sandpartikel aus Körnern von feuerfesten Oxiden ohne Zirkon bestehen, insbesondere aus Mullitkörnern.

5. Verfahren nach Anspruch 4, gemäß dem die Körner eine Körnchengröße zwischen 80 und 1000 Mikron haben.

6. Verfahren nach Anspruch 4 oder 5, gemäß dem für bestimmte Schichten die Sandpartikel durch Aufstreuen aufgebracht werden, vorzugsweise für die drei ersten Schichten.

7. Verfahren nach Anspruch 4, 5 und 6, gemäß dem für bestimmte Schichten die Sandpartikel durch Wirbelschichtverfahren aufgebracht werden, vorzugsweise für die Schichten ab der vierten.

8. Verfahren nach einem der Ansprüche 4 bis 7, gemäß dem die Sandpartikel so aufgebracht werden, dass die Maske eine Porosität nach dem Brennen hat, die zwischen 20 und 35% liegt.

9. Verfahren nach Anspruch 1, gemäß dem das Trocknen zwischen zwei aufeinanderfolgenden Schichten gemäß dem gleichen Umfang durchgeführt wird, unabhängig vom Bauteil und seiner Geometrie.

10. Verfahren nach Anspruch 1, gemäß dem das Eintauchen durch einen Roboter durchgeführt wird, der so programmiert ist, dass die Bewegungen des Roboters unabhängig von der Geometrie des Bauteils die gleichen sind.

11. Verfahren nach einem der vorhergehenden Ansprüche, gemäß dem das Aufbringen der Sandpartikel auf die Form automatisch von einem Roboter derart durchgeführt wird, dass die Bewegungen des Roboters unabhängig von der Geometrie des Bauteils die gleichen sind.

12. Verfahren nach einem der vorhergehenden Ansprüche, gemäß dem der Brennzyklus der endgültigen Maskenform ein einziger ist, unabhängig vom Bauteil, und ein Erhitzen bis auf eine Temperatur zwischen 1000 und 1150°C, vorzugsweise zwischen 1030 und 1070°C, enthält.

13. Verfahren nach einem der vorhergehenden Ansprüche, gemäß dem der erste Schlamm eine andere Zusammensetzung aus Aluminiumoxid und aus Mullit hat, je nachdem, ob das Herstellungsverfahren des Bauteils mit gerichteter oder mit äquiaxialer Erstarrung ist.

14. Verfahren nach einem der vorhergehenden Ansprüche, gemäß dem der zweite und dritte Schlamm eine Mischung aus Aluminiumoxid- und Mullitmehlen und aus Mullitkörnern enthalten und jedem gerichteten oder äquiaxialen Erstarrungsverfahren gemeinsam sind.

15. Verfahren nach Anspruch 13, gemäß dem der erste Schlamm für eine gerichtete Erstarrung mehrheitlich Mullitmehl in einer Menge zwischen 40 und 80 Gew.-%, ggf. Aluminiumoxidmehl, ein Bindemittel auf der Basis von kolloidalem Siliciumdioxid und organische Zusatzmittel enthält.

16. Verfahren nach Anspruch 13, gemäß dem der erste Schlamm für eine äquiaxiale Erstarrung eine Mischung aus Aluminiumoxid- und Mullitmehlen in Mengen, die zwischen 40 und 80 Gew.-% bzw. zwischen 2 und 30 Gew.-% liegen, ein Bindemittel auf der Basis von kolloidalem Siliciumdioxid, einen Keimbildner und organische Zusatzmittel enthält.

17. Verfahren nach Anspruch 14, gemäß dem der zweite und dritte Schlamm allen Erstarrungsverfahren gemeinsam sind und eine Mischung aus Aluminiumoxid- und Mullitmehlen in einer Menge zwischen 45 und 95 Gew.-% und Mullitkörner in einer Menge zwischen 0 und 25 Gew.-% enthalten.
